# EUROPÄISCHE PATENTSCHRIFT

(11) **EP 0 116 882 B1**
(45) Veröffentlichungstag und Bekanntmachung des Hinweises auf die Patenterteilung: **27.12.1989**
(21) Anmeldenummer: 84101118.2
(22) Anmeldetag: 03.02.1984
(51) Int. Cl.: C10M 169/00, B21B 45/02, B21B 25/04

(54) **Trenn- und Schmiermittel in fester Form**
Separating and lubricating agent in solid form
Agent de séparation et de lubrification à l'état solide

(30) Priorität: 18.02.1983 CH 934/83
(43) Veröffentlichungstag der Anmeldung: 29.08.1984
(73) Patentinhaber: LONZA AG, CH-3945 Gampel/Wallis (CH)
(72) Erfinder: Périard, Jacques, Dr., Sins (Kanton Aargau) (CH); Cron, Alain, Dr., Hildisrieden (Kanton Luzern) (CH); Fischer, Francis, Dr., Sins (Kanton Aargau) (CH)
(74) Vertreter: von Füner, Alexander, Dr.

(56) Entgegenhaltungen:
- DE-A- 2 041 774
- FR-A- 2 270 319
- GB-A- 2 018 820
- GB-A- 2 022 471

## Beschreibung

Die Erfindung betrifft ein Trenn- und Schmiermittel in fester Form zur Warmmetallverformung, insbesondere zum Warmblech- oder Profilwalzen.

Es ist bekannt, für die spanlose Metallverarbeitung Gläser, Salze und laminare Schmiermittel auf Graphit-Basis oder wässerige Emulsionen mit synthetischen, oberflächenaktiven Mitteln als Trenn- und Schmiermittel anzuwenden. Ausgenommen die laminaren, auf Graphit basierenden Schmiermittel sind alle anderen Mittel für das Warmblechwalzen nicht anwendbar. Gläser oder glasartige Schmiermittel können nicht angewendet werden, da diese kaum mehr von der Oberfläche der bearbeitbaren Stücke zu lösen sind. Salze als Schmiermittel in Form wässeriger Lösungen führen zu hoher Korrosion an Werkstück und Maschinen. Die Anwendung von Schmier- und Kühlflüssigkeiten verlangt eine zusätzliche Vorrichtung für deren Kühlung und Reinigung, damit die Flüssigkeit im Kreislauf geführt werden kann.

Um diese der Fachwelt bekannten Nachteile zu umgehen, wurde in "Steel in the USSR", Februar 1974, Seiten 153 und 154 und Chemical Abstracts Vol. 81, 1974, 109708k, ein Festschmierstoff in Form von Briquettes beschrieben. Das feste, briquettenförmige Schmiermittel auf Basis von Graphit enthält auch Tone und oberflächenaktive Zusätze und wird durch eine Vorrichtung gegen die Arbeitswalzen eines Walzwerkes für Stahl gepreßt, wobei ein dünner Schmiermittelfilm auf die Arbeitswalzen aufgetragen wird.

Dem Schmiermittel haften aber immer noch Nachteile an, wie sie von Meleshko, Turboi'tsev und Adamskii in "Steel in the USSR", Oktober 1979, Seiten 515 - 519, angegeben sind. Gemäß Seite 516, linke Spalte, war es unmöglich, durch Aufdrücken der Schmiermittel-Briquettes auf die Walzen einen feinverteiften, gleichmäßigen Schmiermittelfilm über die ganze Breite und den Umfang der Walze zu erhalten. Das führte zu ungleichmäßiger Oberflächenbelastung der Walzen und Bleche und zur Destabilisierung des Walzprozesses.

Aus der GB-A-2 018 820 sind Trenn- und Schmiermittel in fester Form zur Warmmetallverformung bekannt. Diese Mittel enthalten Polyethylen (MW 1 x 10⁶ - 5 x 10⁶). Das Gleitmittel ist ein Schmiermittel, wie z. B. Seifen verschiedener Art. Die bekannten Schmiermittel werden durch Schmelzen der zwei Komponenten bei 150 bis 200°C hergestellt.

Aus DE-A-2 041 774 und FR-A-2 270 319 sind Trenn- bzw. Schmiermittel in fester Form zur Metallverarbeitung bekannt, die neben thermoplastischen Polymeren Schmiermittel enthaltendes Wasser und Füllstoffe bzw. Dispergiermittel und Graphit enthalten.

Aufgabe der Erfindung war es, ein an sich festes, bei erhöhten Temperaturen erweichendes bis schmelzendes Schmiermittel vorzuschlagen, das die genannten Nachteile nicht aufweist.

Die obenstehende Aufgabe wird durch ein Trenn- und Schmiermittel in fester Form zur Warmmetallverformung, insbesondere zum Warmblech- oder Profilwalzen gelöst, das dadurch gekennzeichnet ist, daß der Erweichungspunkt bei 20 bis 250°C liegt, der Schmelzpunkt bei 30 bis 300°C und die Shore-D-Härte bei 20°C 20 bis 80 beträgt, wobei das Mittel mehr als 0 bis 90 Gew.-% eines Festschmierstoffs aus der Reihe Polytetrafluorethylen, Calciumfluorid, Bornitrid, Molybdändisulfid oder Graphit, 1 bis 70 Gew.-% mindestens eines thermoplastischen Polymers und/oder Copolymers und 1 bis 50 Gew.-% eines Gleitmittels aus der Reihe der Fettsäuren, Fettalkohole, Fettamide, Seifen, Wachse, Polyethylenwachse oder Silikonöl enthält.

Nach einer bevorzugten Ausführungsform enthält das erfindungsgemäße Mittel ein Netzmittel.

Es ist bevorzugt, daß das Mittel einen Haftungsvermittlerenthält.

Besonders bevorzugt ist der Gehalt eines Weichmachers für die Polymere oder Copolymere.

Es ist ferner bevorzugt, daß das Mittel ein Oberflächenmodifikationsmittel, zweckmäßig ein Silan oder Titanat, enthält.

Ferner ist es bevorzugt, daß das Mittel Fasern aus der Reihe der Polyethylene, Polypropylene, Polyamide, Polyacrylnitrile, Polyester, aus Kohlenstoff oder Glas enthält.

Es ist außerdem bevorzugt, daß das Mittel Ton enthält.

Als thermoplastische Polymere und/oder Copolymere können Polyolefine, Vinylharze, Acryl-und Methacrylharze, Polyester, Polyamide, thermoplastische Polyurethane, Polyoxymethylen, Polyoxyethylen, Polyoxypropylen, Polycarbonate, Polyetherimide, Polyphenylenoxide und -sulfide, thermoplastische Cellulosederivate oder Kohlenwasserstoffharze eingesetzt werden.

Werden nach einer zweckmäßigen Ausführungsform zwei thermoplastische Polymere und/oder Copolymere eingesetzt, so kann das Polymer das an sich gleiche molekulare Gerüst, aber unterschiedliche Kettenlängen aufweisen. Beispiele dafür sind Polyethylene, Cumaron-Inden-Harze, Kohlenwasserstoffharze.

Weitere geeignete Mischungen zweier verschiedener Polymere und/oder Copolymere sind beispielsweise Polyethylen mit Polyisobutylen und Polymethylmethacrylate mit Polymethacrylat. Diese Polymere sind an sich gegenseitig unverträglich, als besonders vorteilhaft hat sich eine Mischung von Polymeren oder Copolymeren erwiesen, die als gegenseitig verträglich einzustufen sind, beispielsweise Polystyrol mit 2,6-Dimethyl-1,4-phenylenoxid.

Der Zusatz eines Haftungsvermittlers und/oder Weichmachers für die Polymere oder Copolymere soll die Haftung auf Metallflächen verbessern und die Erweichungstemperatur der Mischung erniedrigen. Es sind in der Regel Kollophoniumderivate, Terpenharze oder Kohlenwasserstoffharze, Cumaron-Inden-Harze und die bei Thermoplasten überlicherweise verwendeten Weichmacher, wie sie beispielsweise in "Modern Plastic Encyclopedia (1983)" aufgeführt sind.

Um den Festschmierstoff im Trenn- und Schmiermittel zu dispergieren und die Adhäsion auf dem Metall zu erhöhen, kann ein Netzmittel zugefügt werden. Das Netzmittel bewirkt eine oberflächliche Plastifizierung ("Rehbinder-Effekt", P.A. Rehbinder, E.D. Scukin, Les phänomänes de surface dans la deformation et la fracture des solides - Seminaire de Mecanique des Surfaces ISMCM - CNRS (1971)) des Metalls, die bei Reibung zu niedrigen Reibungskoeffizienten und durch Glättung der Oberfläche zu niedrigem, gleichmäßigem Verschleiß der Reibpartner führt.

Aus dem gleichen Grund kann ein Oberflächenmodifikationsmittel, bevorzugt aus der Reihe der Silane oder Titanate angewendet werden. Als Beispiele können Aminoproyltriethoxysilan oder lsopropyltriisostearyltitanat genannt werden.

Mit einem möglichen Zusatz von plastischen anorganischen Rohstoffen aus der Reihe der Tonmineralien, wie Kaolinen, Tonen, Bentoniten, Talk oder Vermiculit, wird erreicht, daß die Plastizität und der Reibungskoeffizient des Trenn- und Schmiermittels beeinflußt werden kann.

Ein Trenn- und Schmiermittel, beispielsweise für das Warmblech- und Profilwalzen, kann folgende Mengenanteile der einzelnen Komponenten aufweisen:

1 bis 90 Gew.-% Polymer und/oder Copolymer und 1 bis 70 Gew.-% Gleitmittel, bis zu 90 Gew.-% Festschmierstoff, bis zu 10 Gew.-% Netzmittel, bis zu 70 Gew.-% Haftungsvermittler, bis zu 30 Gew.-% Weichmacher, bis zu 2 Gew.-% Oberflächenmodifikationsmittel, bis zu 20 Gew.-% Ton und bis zu 5 Gew.-% Fasern.

Die Mischung der Komponenten nach der Erfindung muß ein Trenn- und Schmiermittel, das bei Normaltemperatur eine feste Form aufweist, ergeben. Wenn sich das Trenn- und Schmiermittel bei der Anwendung beim Warmblechwalzen durch den Kontakt mit einer heißen Walze erwärmt und dabei erweicht, vermag sich durch Abreiben und/oder Abschmelzen auf der Walze ein in Zusammensetzung und Dicke homogener Film zu bilden.

Dieser Film ist einerseits wasserfest, so daß die erheblichen Mengen Kühlwasser, welche über die Walzen fließen, den Film nicht beeinträchtigen. Andererseits läßt sich der Film leicht von einer Walze auf die andere übertragen. So ist es beim Warmblech- oder Profilwalzen möglich, das Trenn- und Schmiermittel auf die Druckwalzen aufzutragen, die ihrerseits das Trenn- und Schmiermittel auf die Arbeitswalzen übertragen, wobei immer ein in Zusammensetzung und Dicke homogener Film erhalten bleibt.

Bei der Anwendung des Trenn- und Schmiermittels stellt der Festschmierstoff sicher, daß auch unter diesen erschwerten Bedingungen, wie hohen Drücken, hohen Temperaturen und Friktion zwischen Werkzeug und Werkstück keine übermäßigen Belastungen und Spannungen auftreten.

Der Trenn- und Schmierstoff wird hergestellt durch Mischen der Bestandteile in der Wärme, beispielsweise einem Kneter, und Verpressen der einzelnen Bestandteile in die gewünschte Form. Die Verarbeitung kann auch in einem Extruder und mit Spritzgußtechnik vorgenommen werden.

Die fertigen Elemente sind bei Normaftemperatur fest und weisen einen Erwichungspunkt von 20 bis 250°C auf. Die Shore-D-Härte beträgt 20 bis 50 für Elemente mit tiefem Erweichungspunkt und 50 bis 80 für Elemente mit hohem Erweichungspunkt.

Der Schmelzpunkt liegt bei 30 bis 300°C. Die Kaltdruckfestigkeit soll 5 bis 500 kg/cm² betragen.

Mit dem erfindungsgemäßen Trenn- und Schmiermittel wird erreicht, daß durch den gut trennenden und schmierenden Effekt die aufzuwendende Leistung, beispielsweise um Bleche und Profile zu walzen, erheblich sinkt. Die Qualität der Oberfläche der verarbeiteten Werkstücke ist ebenfalls verbessert und weist beispielsweise eine geringe Rauhigkeit auf. Das Trenn- und Schmiermittel führt auch zu einer größeren Betriebssicherheit, da sich der Schmiereffekt durch die Wahl der Zusätze steuern läßt und sich damit ein zu guter Schmiereffekt, der zu durchrutschenden Blechen führt, vermeiden läßt.

Die Filmdicke läßt sich ebenfalls gut steuern und es lassen sich Filme von 50 bis 200 Mikron Dicke auftragen. Das das Mittel eine hohe Schmierleistung aufweist, ist eine Filmdicke von durchschnittlich 1 bis 2 Mikron in vielen Fällen schon ausreichend. Gegenüber den bekannten Schmiermitteln auf Öl-Basis entfällt die Qualm-und Rauchbildung und die Umweltbelastung.

### Beispiel 1

Diese Mischung gibt einen Übertragungsfilm, schmierend bei einer Temperatur von 80 bis 90°C.

### Beispiel 2

Diese Mischung gibt einen Übertragungsfilm, schmierend zwischen 50 und 100°C.

### Beispiel 3

Diese Mischung gibt einen Übertragungsfilm bei einer Temperatur von 100 bis 150°C.

### Beispiel 4

Diese Mischung gibt einen Übertragungsfilm bei einer Temperatur von 50 bis 70°C.

Die Bezugszeichen bedeuten jeweils die Wirkung des Bestandteils als:
(1) thermoplastisches Polymer
(3) Haftungsvermittler
(4) Gleitmittel für Kunststoffe
(5) Netzmittel auf Fettsäurebasis
(6) Oberflächenmodifikationsmittel
(7) Festschmierstoff
(9) Ton

## Patentansprüche

1. Trenn- und Schmiermittel in fester Form zur Warmmetallverformung, insbesondere zum Warmblech- oder Profilwalzen, dadurch gekennzeichnet daß der Erweichungspunkt bei 20 bis 250°C liegt, der Schmelzpunkt bei 30 bis 300°C und die Shore-D-Härte bei 20°C 20 bis 80 beträgt, wobei das Mittel mehr als 0 bis 90 Gew.-% eines Festschmierstoffs aus der Reihe Polytetrafluorethylen, Calciumfluorid, Bornitrid, Molybdändisulfid oder Graphit, 1 bis 70 Gew.-% mindestens eines thermoplastischen Polymers und/oder Copolymers und 1 bis 50 Gew.-% eines Gleitmittels aus der Reihe der Fettsäuren, Fettalkohole, Fettamide, Seifen, Wachse, Polyethylenwachse oder Silikonöl enthält.

2. Trenn- und Schmiermittel nach Anspruch 1 dadurch gekennzeichnet daß das Mittel ein Netzmittel enthält.

3. Trenn- und Schmiermittel nach Ansprüchen 1 und 2, dadurch gekennzeichnet, daß das Mittel einen Haftungsvermittler enthält.

4. Trenn- und Schmiermittel nach Ansprüchen 1 bis 3, dadurch gekennzeichnet daß das Mittel einen Weichmacher für die Polymere oder Copolymere enthält.

5. Trenn- und Schmiermittel nach Ansprüchen 1 bis 4, dadurch gekennzeichnet. daß das Mittel ein Oberflächenmodifikationsmittel, zweckmäßig ein Silan oder Titanat, enthält.

6. Trenn- und Schmiermittel nach Ansprüchen 1 bis 5, dadurch gekennzeichnet daß das Mittel Fasern aus der Reihe der Polyethylene, Prolypropylene, Polyamide, Polyacrylnitrile, Polyester, aus Kohlenstoff oder Glas enthält.

7. Trenn- und Schmiermittel nach Ansprüchen 1 bis 6, dadurch gekennzeichnet daß das Mittel Ton enthält.

## Claims

1. Release and lubricating agent in solid form for hot metal shaping, in particular for hot sheet rollers or pass rollers, characterised in that the softening point is 20 to 250°C, the melting point is 30 to 300°C and the Shore D hardness is 20 to 80 at 20°C, wherein the agent contains more than 0 to 90 wt.-% of a solid lubricating agent from the series polytetrafluoroethylene, calcium fluoride, boron nitride, molybdenum disulphide or graphite, 1 to 70 wt.-% of at least one thermoplastic polymer and/or copolymer and 1 to 50 wt.-% of a sliding agent from the series of fatty acids, fatty alcohols, fatty amides, soaps, waxes, polyethylene waxes or silicon oil.

2. Release and lubricating agent according to claim 1, characterized in that the agent contains a wetting agent.

3. Release and lubricating agent according to claims 1 and 2, characterized in that the agent contains an adhesion promoter.

4. Release and lubricating agent according to claims 1 to 3, characterized in that the agent contains a plasticiser for the polymers or copolymers.

5. Release and lubricating agent according to claims 1 to 4, characterised in that the agent contains a surface modification agent, preferably a silane or titanate.

6. Release and lubricating agent according to claims 1 to 5, characterized in that the agent contains fibres made from the series of polyethylenes, polypropylenes, polyamides, polyacrylonitriles, polyesters, made from carbon or glass.

7. Release and lubricating agent according to claims 1 to 6, characterized in that the agent contains clay.

## Revendications

1. Agent de séparation et de lubrification sous forme solide pour le façonnage à chaud des métaux, en particulier pour le laminage des tôles à chaud ou de profilés, caractérisé en ce que le point de ramollissement se situe à 20 jusqu'à 250°C, le point de fusion à 30 jusqu'à 300°C et la dureté Shore-D à 20°C est de 20 à 80, l'agent contenant plus de 0 jusqu'à 90 % en poids d'une matière lubrifiante solide de la série du polyté- trafluoroéthylène, du fluorure de calcium, du nitrure de bore, du bisulfure de molybdène ou du graphite, 1 à 70 % en poids d'au moins un polymère et/ou copolymère thermoplastique et 1 à 50 % en poids d'un agent antigrippant de la série des acides gras, des alcools gras, des amides gras, des savons, des cires, des cires de polyéthylène ou de l'huile de silicone.

2. Agent de séparation et de lubrification selon la revendication 1, caractérisé en ce que l'agent contient un agent mouillant.

3. Agent de séparation et de lubrification selon les revendications 1 et 2, caractérisé en ce que l'agent contient un agent de pontage ou intermédiaire d'adhérence.

4. Agent de séparation et de lubrification selon les revendications 1 à 3, caractérisé en ce que l'agent contient un plastifiant pour les polymères ou copolymères.

5. Agent de séparation et de lubrification selon les revendications 1 à 4, caractérisé en ce que l'agent contient un agent de modification des surfaces, avantageusement un silane ou un titanate.

6. Agent de séparation et de lubrification selon les revendications 1 à 5, caractérisé en ce que l'agent contient des fibres de la série des polyéthylènes, polypropylènes, polyamides, polyacryloni- triles, polyesters, des fibres de carbone ou de verre.

7. Agent de séparation et de lubrification selon les revendications 1 à 6, caractérisé en ce que l'agent contient de l'argile.
